# EUROPÄISCHE PATENTSCHRIFT

(11) **EP 2 477 764 B1**
(45) Veröffentlichungstag und Bekanntmachung des Hinweises auf die Patenterteilung: **20.04.2016**
(21) Anmeldenummer: 10752802.8
(22) Anmeldetag: 10.09.2010
(51) Int. Cl.: B21D 1/05

(54) **VERFAHREN UND VORRICHTUNG ZUM KONTINUIERLICHEN STRECKBIEGERICHTEN VON METALLBÄNDERN**
METHOD AND DEVICE FOR CONTINUOUSLY STRETCH-BEND-LEVELING METAL STRIPS
PROCÉDÉ ET DISPOSITIF POUR LE DRESSAGE PAR TRACTION ET FLEXION CONTINU DE BANDES MÉTALLIQUES

(30) Priorität: 18.09.2009 DE 102009041852
(43) Veröffentlichungstag der Anmeldung: 25.07.2012
(73) Patentinhaber: BWG Bergwerk- Und Walzwerk-Maschinenbau GmbH, 47051 Duisburg (DE)
(72) Erfinder: NOÉ, Andreas, 47647 Kerken (DE)
(74) Vertreter: von dem Borne, Andreas
(86) Internationale Anmeldenummer: PCT/EP2010/063284
(87) Internationale Veröffentlichungsnummer: WO 2011/032890

(56) Entgegenhaltungen:
- EP-A1- 0 446 130
- EP-A1- 0 665 069
- EP-A1- 0 767 014
- EP-A2- 0 298 852
- DE-A1- 2 750 752
- JP-A- 5 177 256
- JP-A- 62 238 022

## Beschreibung

Die Erfindung betrifft ein Verfahren gemäß dem Oberbegriff des Anspruchs 1 sowie eine Vorrichtung gemäß dem Oberbegriff des Anspruchs 18 zum Streckbiegerichten von Metallbändern, wobei ein unter einer Zugspannung unterhalb der Elastizitätsgrenze bzw. Streckgrenze stehendes Band um zumindest vier Richtrollen im plastischen oder elastisch-plastischen Bereich wechselseitig gebogen wird und dabei eine plastische Streckung erfährt. Die plastisch bzw. elastisch-plastisch wirkenden Richtrollen werden auch als Streckrollen bezeichnet. Das Maß, um welches das Band (insgesamt) plastisch gestreckt und folglich gelängt wird, wird als Streckgrad bezeichnet. Solch ein Verfahren, bzw. solch eine Vorrichtung sind z.B. in der JP-A-622 38022 offenbart. Mit einem solchen Streckbiegerichtverfahren lassen sich unplane Metallbänder richten und folglich Unplanheiten beseitigen. Unplanheit meint zum Beispiel Bandwelligkeit und/oder Bandsäbeligkeit, welche sich aufgrund von Längenunterschieden der Bandfasern in der Bandebene ergeben. Unplanheiten meint aber auch Bandkrümmungen in Längs- und/oder Querrichtung, welche durch Biegemomente im Band entstehen, zum Beispiel wenn das Band elastisch-plastisch um Umlenkrollen gebogen wurde oder durch elastisch-plastische Verformungen beim Aufwickeln des Bandes. Längskrümmungen werden auch als Coilset, Querkrümmungen als Crossbow bezeichnet. Im Zuge des Streckbiegerichtens wird das unplane Band unter einer Zugspannung, welche unterhalb der Elastizitätsgrenze R_{E} bzw. der technischen Elastizitätsgrenze R_{p0,01} des Bandmaterials liegt, um Rollen hinreichend kleinen Durchmessers (wechselseitig) gebogen wird, so dass durch die Überlagerung der Zugspannung mit der Biegung eine elastisch/plastische Verformung im Band erzeugt wird. Das Band wird plastisch gelängt, wobei die Höhe der plastischen Längung als Streckgrad bezeichnet wird. Bei der plastischen Längung werden die ursprünglich kurzen Bandfasern relativ stärker gelängt. Im Idealfall haben nach dem Richten alle Bandfasern die gleiche Länge, so dass grundsätzlich ein ideal gerichtetes Band frei von Welligkeiten oder Bandsäbel entstehen soll.

Bei den aus der Praxis bekannten Streckbiegerichtverfahren können grundsätzlich durch die wechselseitige Biegung im elastisch-plastischen Bereich nach dem Richten Restbiegemomente im Band verbleiben, die in der Bandbehandlungslinie als Querwölbung sichtbar werden können und bei einer herausgeschnittenen Tafel zu einer plastischen Restkrümmung in Längs- und/oder Querrichtung führen können. Die Restbiegemomente entstehen dann, wenn die einzelnen Biegungen in ihren Intensitäten nicht optimal aufeinander abgestimmt sind. Die Biegeradien hängen ab von den Banddaten (Dicke, Elastizitätsmodul, zyklisches Festigkeitsverhalten, Querkontraktionszahl), der Bandzugspannung, den Rollendurchmessern sowie der Geometrie des Bandlaufes um die Rollen. In erster Näherung kann letztere durch den Umschlingungswinkel des Bandes um die Rollen beschrieben werden. Bei genügend großem Umschlingungswinkel oder ausreichender Zugspannung nimmt das Band den Radius der Rolle an. Dann erreicht die Bandkrümmung ihr Maximum und bleibt bei weiterwachsendem Umschlingungswinkel oder wachsender Zugspannung konstant. In der Regel sind aber die Umschlingungswinkel so eingestellt, dass das Band dem Rollenradius zumindest bei den letzten Rollen im Streckbiegerichtgerüst nicht mehr folgt. Selbst bei einer optimalen Einstellung eines vorgegebenen Streckbiegerichtgerüstes ergeben sich Restbiegemomente durch Schwankungen der Prozessparameter. Denn in der Praxis sind sowohl die Zugspannung und folglich der Streckgrad als auch die Festigkeitswerte und die Banddicke des Bandes grundsätzlich gewissen Schwankungen unterworfen. Die aus der Praxis bekannten Streckbiegerichtverfahren reagieren mehr oder weniger empfindlich auf derartige Schwankungen. Das bedeutet, dass sich bei den herkömmlichen Streckbiegerichtverfahren derartige Schwankungen mehr oder weniger stark auf die verbleibenden oder erzeugten Restkrümmungen auswirken. Dieses gilt auch bei Streckbiegerichtverfahren, bei welchen das Band um vier Richtrollen elastisch-plastisch verformt wird.

Bei derartigen Streckbiegerichtgerüsten mit vier Richtrollen ist es bekannt, zur Erzielung möglichst guter Richtergebnisse die Geometrie des Streckbiegerichtgerüstes einzustellen. So kennt man zum Beispiel aus der DE 696 08 937 T2 (bzw. EP 0 767 014 B1) ein Streckbiegerichtgerüst mit vier Richtrollen, bei welchem sowohl die oberen Richtrollen als auch die unteren Richtrollen hinsichtlich ihrer Position verändert werden können. Während die unteren Richtrollen über mechanische Spindeltriebe zur Verbesserung des Richtergebnisses mit einer gewissen Genauigkeit angestellt werden können, werden die oberen Richtrollen hydraulisch betätigt. Auf diese Weise soll sich eine gewünschte Überlappung der Rollen einstellen lassen.

Vergleichbares gilt für die aus der DE 695 14 010 T2 (bzw. EP 0 665 069 B1) und der DE 38 85 019 T2 (bzw. EP 0 298 852 B1) bekannten Streckbiegerichtgerüste.

In ähnlicher Weise beschreibt der Fachartikel "Benefits of a new leveller technology for packaging steels: Multi-Roller Tension Leveller" (Emmanuel Dechassey, Irsid, Arcelor group, METEC Congress June 2003) eine Streckbiegerichtvorrichtung mit vier Richtrollen. Dabei sind die Überlappung der ersten Richteinheit (erste und zweite Rolle) und die Überlappung der zweiten Richteinheit (dritte und vierte Rolle) einstellbar.

Auch die DE 691 01 995 T2 (bzw. EP 0 446 130 B1) erwähnt die Möglichkeit, die Position aller vier Richtrollen zu verändern. Dieses dient jedoch in erster Linie dem Wechsel zwischen einer Warteposition und einer Arbeitsposition. Denn bei einem Streckbiegegerüst ist es in der Regel erforderlich, zum Zweck des Durchlaufs einer Verbindungsstelle zwischen zwei Coils bzw. Bändern, das Gerüst zu öffnen und anschließend wieder zu schließen. Jedenfalls hat sich in der Praxis gezeigt, dass die bekannten Streckbiegegerüste bzw. Streckbiegerichtverfahren verhältnismäßig empfindlich auf Schwankungen der Prozessparameter reagieren, so dass die Restkrümmungen nicht in der gewünschten Weise minimiert werden können.

Grundsätzlich weniger empfindlich auf die Prozessparameter reagieren sogenannte Multiroll-Leveller, die auch als Vielrollen-Richteinrichtungen bezeichnet werden. Beim Vielrollen-Richten wird das Band einer Vielzahl von Biegungen um Rollen mit kleinem Durchmesser unterzogen. Durch die Verwendung vieler Rollen kann das Band mit geringen Restkrümmungen produziert werden. Nachteilig ist dabei die Tatsache, dass die Vielzahl der Rollen mit einem hohen Wartungs- und Ersatzteilaufwand verbunden sind. Außerdem sind die unteren und oberen Rollen jeweils über die Stützrollen bzw. Zwischenwalzen und Stützrollen wie ein 1:1 Getriebe reibschlüssig miteinander verbunden. Da das Band während des Durchlaufens durch das Vielrollengerüst plastisch gelängt wird, erhöht sich auch in gleichem Maße die Bandgeschwindigkeit. Das Band läuft also nur bei einer Rolle synchron, zwischen den anderen Rollen und dem Band tritt ein Schlupf auf. Die Rollen laufen oft in Hochgeschwindigkeits-Bandbehandlungslinie mit hoher Umdrehungszahl. Dieser Schlupf kann die Rollen zu Vibrationen anregen, die auf der Bandoberfläche Rattermarken erzeugen. Dieses ist in der Praxis für eine Vielzahl von Anwendungen nicht akzeptabel. Aus diesen Gründen wurden auch herkömmliche Streckbiegerichtgerüste mit Vielrollen-Richteinheiten kombiniert (vgl. EP 0 665 069 B1 bzw. DE 695 14 010 T2).

Im Übrigen beschreibt die DE 27 50 752 ein Verfahren zum Richten und zur Verbesserung der Qualitätseigenschaften von Metallbändern, insbesondere Elektrobändern, bei dem das zu behandelnde Metallband gegendruckfrei gebogen und einer plastischen Wechselbiegung unterzogen wird. Das Metallband wird dabei unter Beibehaltung seines plastischen Biegezustandes in Planlage gebogen, wobei die sich an die letzte Biegung anschließenden Umlenkungen des Metallbandes ausschließlich im elastischen oder nahezu elastischen Bereich vorgenommen werden. Bevorzugt sind dabei lediglich zwei gegendruckrollenfreie Biegerollen unter Zwischenschaltung bzw. Nachschaltung einer oder mehrerer Umlenkrollen verwirklicht. Es können auch mehrere Biegerollen vorgesehen werden. Stets kommt es darauf an, dass die letzte Biegung mit einer möglichst hohen plastischen Biegeverformung durchgeführt wird und das Metallband anschließend nur noch elastisch oder überwiegend elastisch gebogen wird.

Ausgehend von dem vorbekannten Stand der Technik liegt der Erfindung das technische Problem zugrunde, ein Streckbiegerichtverfahren zu schaffen, welches bei geringem anlagentechnischen Aufwand optimale Planheitsergebnisse liefert und insbesondere unempfindlich auf Schwankungen der Prozessparameter (Zugspannung, Bandfestigkeit und Banddicke) reagiert. Außerdem soll eine Vorrichtung angegeben werden, welche sich durch einen einfachen und kostengünstigen Aufbau auszeichnet und dennoch die gewünschten Ergebnisse liefert.

Diese Aufgabe wird gelöst mit einem Verfahren gemäß den Merkmalen des Patentanspruchs 1. Sofern das Band um mehr als vier Richtrollen wechselseitig gebogen wird, schlägt die Erfindung insbesondere vor, dass die Biegeradien zumindest der letzten vier Rollen bezogen auf die Bandlaufrichtung jeweils einzeln und unabhängig voneinander eingestellt werden, indem vorzugsweise zumindest die letzten vier Rollen einzeln positionsgeregelt angestellt werden.

Untersuchungen mittels eines Rechenmodells, welches Spannungen in Längs- und Querrichtung berücksichtigt, als Rechenparameter die Banddicke, den Elastizitätsmodul, die Querkontraktionszahl, das zyklische Festigkeitsverhalten des Bandes, die Bandzugspannung, die Rollenradien und die Geometrie des Bandlaufes um die Rollen berücksichtigt, haben überraschenderweise ergeben, dass dieses Verfahren hervorragende Restkrümmungsergebnisse liefert und insbesondere verhältnismäßig unempfindlich auf Schwankungen der Prozessparameter reagiert. Von besonderer Bedeutung ist dabei, dass die vier elastisch-plastisch wirkenden Biegungen unabhängig voneinander mit ausreichender Genauigkeit positionsgeregelt einstellbar sind bzw. eingestellt werden. Die Positionen der Richtrollen werden dann mit einer Genauigkeit, sowie Regelgenauigkeit eingestellt, welche einer Genauigkeit bezogen auf die Umschlingungswinkel des Bandes um die Richtrollen von ± 0,05° oder weniger, vorzugsweise ± 0,02° oder weniger entspricht. Die Umschlingungswinkel des Bandes um eine oder mehrere Richtrollen, vorzugsweise um alle Richtrollen können 0,5° bis 60°, vorzugsweise 1° bis 35° betragen. Der (Gesamt-)Streckgrad beträgt zum Beispiel 0,1 % bis 1,5 %, vorzugsweise 0,2 % bis 0,6%. Die Bandzugspannung liegt vorzugsweise bei 10 % bis 90%, vorzugsweise bei 30 % bis 60 % der Elastizitätsgrenze des Bandes bzw. des Bandmaterials.

Die Simulationsrechnungen haben gezeigt, dass eine Zwei-Rollen-Konfiguration beim Streckbiegerichten in der Regel nicht zum Ziel führt, da die Längs- und Querbiegemomentenverläufe als Funktion der Bandkrümmungen sich nicht wie beim reinen Biegen negativ spiegelbildlich zueinander verhalten, sondern aufgrund der Zugspannung gegeneinander verschoben sind. Zur Korrektur der an der ersten Rolle erzeugten plastischen Bandkrümmungen in Längs- und Querrichtung reicht daher nur eine weitere Rolle nicht aus, weil damit nur entweder die Längs- oder die Querbiegemomente ins Gleichgewicht gebracht werden können. Die minimale Anzahl von Rollen zur Erzeugung eines ideal restkrümmungsfreien Bandes bei gegebenen Prozessparametern ist folglich drei. Die Berechnungen haben jedoch ergeben, dass die erzielten Restbiegemomente bzw. die Eliminierung solcher Restbiegemomente bei einem Streckbiegegerüst mit drei Rollen verhältnismäßig empfindlich auf Schwankungen der Prozessparameter reagiert. Gleiches gilt für ein Vier-Rollen-Gerüst, bei dem die einzelnen Rollen nicht mit der erforderlichen Genauigkeit einzeln und unabhängig voneinander anstellbar sind. Abhilfe schafft hier das erfindungsgemäße Verfahren, bei welchem die vier Rollen einzeln und unabhängig voneinander positionsgeregelt angestellt werden.

Ferner schlägt die Erfindung insbesondere vor, dass der Abstand zwischen zumindest zwei (unmittelbar) hintereinander angeordneten Richtrollen (bezogen auf die Bandlaufrichtung) zumindest 50 % der (maximalen) Bandbreite beträgt. Dabei kann es zweckmäßig sein, wenn die genannten Abstände bei allen vier Richtrollen zwischen zwei jeweils paarweise (unmittelbar) hintereinander angeordneten Richtrollen vorliegen. So betragen die Abstände zwischen zwei derartigen Richtrollen zumindest 300 mm. Die modellbasierten Untersuchungen haben hier zu dem überraschenden Ergebnis geführt, dass sich auch durch günstige Wahl der Abstände zwischen den elastisch-plastisch wirkenden Richtrollen die prozessbedingten Streckgradunterschiede über die Bandbreite minimieren bzw. aufheben lassen. Es hat sich herausgestellt, dass sich generell größere horizontale Abstände günstig auswirken. Bei gegebener maximaler Baulänge des Streckbiegegerüstes ist es günstig, mindestens einen Abstand zwischen elastisch-plastisch wirkenden Rollen mit mindestens 30 % der maximalen Bandbreite, jedoch mindestens 500 mm auszuführen. Entscheidend ist dabei der Abstand der Richtrollen entlang der Bandlaufrichtung. Dieses entspricht bei einem Streckbiegerichtgerüst in Horizontalbauweise dem horizontalen Abstand. Grundsätzlich kann aber auch ein Abstand in einer schrägen oder vertikalen Richtung gemeint sein, je nachdem in welcher Richtung das Band geführt wird.

Abhängig vom Anwendungsspektrum der zu richtenden Produkte sind verschiedene Rollenabstände optimal, so dass eine weitere Verbesserung der Richtergebnisse in Bezug auf Welligkeit erreicht werden kann, wenn diese Abstände variabel bzw. verstellbar ausgeführt sind. Folglich ist nach einem weiteren Vorschlag der Erfindung, dem selbstständige Bedeutung zukommt, vorgesehen, dass der Abstand in Bandlaufrichtung zwischen zumindest zwei Richtrollen variabel eingestellt wird bzw. werden kann. Die optimalen Abstände können dann modellbasiert für ein bestimmtes Band vorgegeben werden.

Die Erfindung schlägt ferner vor, dass die Sollwerte für die Position der Richtrollen und/oder die Sollwerte für die Umschlingungswinkel des Bandes um die Richtrollen mit einem Rechenmodell bestimmt werden, welches zumindest Spannungen in Längs- und Querrichtung berücksichtigt, als Rechenparameter die Banddicke, den Elastizitätsmodul, die Querkontraktionszahl, das zyklische Festigkeitsverhalten des Bandes, die Bandzugspannung, die Rollenradien und die Geometrie des Bandlaufes um die Rollen verarbeitet, für die Sollwerte der Banddicke und der Festigkeit, zum Beispiel der Streckgrenze so berechnet werden, dass die Restlängs- und Restquerkrümmung Null wird oder zumindest vernachlässigbar wird. Im Idealfall werden folglich Bänder mit verschwindend geringen Restkrümmungen erzeugt. Optional besteht jedoch auch die Möglichkeit, die Sollwerte mit dem Rechenmodell mit der Maßgabe zu bestimmen, dass zwar ein verschwindend bzw. vernachlässigbar geringer Restquerkrümmungswert erzielt wird, dass die Restlängskrümmungen jedoch einen definierten Wert annehmen. Dabei geht die Erfindung von der Erkenntnis aus, dass es durchaus Anwendungsfälle gibt, bei denen zwar Restquerkrümmungen vollständig vermieden werden müssen, bei denen jedoch gewisse Restlängskrümmungen tolerierbar sind, sofern sie ausschließlich in einer bestimmten Richtung vorliegen und folglich ausschließlich ein bestimmtes Vorzeichen aufweisen.

Ferner schlägt die Erfindung optional vor, dass nach bzw. hinter einer oder mehreren Richtrollen, zum Beispiel nach der letzten Richtrolle, besonders bevorzugt nach jeder Richtrolle, die Querwölbung des Bandes über die Bandbreite gemessen wird. Diese gemessenen Querwölbungen können dann in eine Regelung einfließen, welche anhand der Messwerte die Umschlingungswinkel bzw. Rollenpositionen so korrigiert, dass ein Band mit hinreichend kleiner Restlängs- und Restquerkrümmung erzeugt wird.

Die Erfindung umfasst folglich zunächst einmal solche Ausführungsformen, bei welchen die Sollwerte für die Biegeradien und folglich für die Rollenposition und/oder die Umschlingungswinkel, mit Hilfe eines mathematischen Modells bestimmt werden, wobei die Anlage dann mit diesen Werten betrieben wird. Simulationen haben ergeben, dass eine solche Vorgehensweise selbst bei gewissen Schwankungen der Prozessparameter zu hervorragenden Ergebnissen führt. Optional besteht die Möglichkeit, die Sollwerte im Zuge der Inbetriebnahme der Anlage oder gegebenenfalls auch während des Betriebes zu korrigieren, und zwar auf der Grundlage von experimentell erzielten Ergebnissen. Eine solche Korrektur kann "Off-Line" durchgeführt werden. Wie beschrieben besteht jedoch optional auch die Möglichkeit, eine Korrektur "On-Line" unter Berücksichtigung der Messwerte im Sinne einer Steuerung oder Regelung vorzunehmen. Auch diese Regelung kann auf einem Rechenmodell basieren, welches zumindest Spannungen in Längs- und Querrichtungen berücksichtigt, als Rechenparameter die Banddicke, den Elastizitätsmodul, die Querkontraktionszahl, das zyklische Festigkeitsverhalten des Bandes, die Bandzugspannung, die Rollenradien und die Geometrie des Bandlaufes um die Rollen verarbeitet, und einer bestimmten Querwölbung eine Bandrestlängs-bzw. -querkrümmung zugeordnet wird.

Die beschriebenen Rechenmodelle können auf einer Finite-Elemente-Methode basieren, welche in der Lage sind, Spannungen und Dehnungen auch über die Bandbreite zu berücksichtigen. Anhand der maximal zu erwartenden oder vor dem Richten gemessenen Bandunplanheit kann der optimale Streckgrad und/oder die optimalen horizontalen Abstände der elastisch-plastisch wirkenden Rollen nach der Finite-Elemente-Methode berechnet werden, welche die minimalen Restunplanheiten, hier insbesondere Welligkeiten und Bandsäbel, ergeben.

Gegenstand der Erfindung ist auch eine Vorrichtung gemäß den Merkmalen des Patentanspruch 18. Die einzelnen Richtrollen können jeweils mit einem oder mehreren fein einstellbaren Stellantrieben versehen sein, vorzugsweise Spindelhubelementen. Der Durchmesser einer oder mehrerer oder vorzugsweise aller vier Richtrollen beträgt zum Beispiel 15 mm bis 150 mm, vorzugsweise 25 mm bis 80 mm. Es wurde bereits erläutert, dass besonders bevorzugt mit verhältnismäßig großen Abständen zwischen den einzelnen Richtrollen gearbeitet wird. Besonders bevorzugt ist die Vorrichtung so ausgebildet, dass diese Abstände einstellbar sind, indem beispielsweise die Position zumindest einer Richtrolle entlang der Bandlaufrichtung variabel einstellbar ist.

Eine weitere Anforderung an einen Richtprozess ist neben der Restkrümmungsfreiheit die Minimierung von Welligkeit/Bandsäbel. Die vor dem Richten im Band vorhandenen Welligkeiten sind zu beseitigen, und der Richtprozess sollte selbst keinen neuen erzeugen. Beim Streckbiegerichten ergibt sich hier die Problematik, dass das Band an der Rolle sich elastisch-plastisch verformt und dabei plastisch gelängt wird. Mit der plastischen Längsdehnung geht einher eine plastische Reduktion der Bandbreite. Also ist der Bandabschnitt direkt vor der Rolle breiter als der direkt nach der Rolle. Da das Band aber nicht sprunghaft die Breite ändern kann, bilden sich in Folge Schubspannungen in der Bandebene aus, die über die Bandbreite und Bandlänge gesehen variieren. Die Schubspannungen wiederum führen zu einer insgesamt ungleichmäßigen plastischen Bandverformung über die Bandbreite, damit unterschiedlicher plastischer Längsdehnung über die Bandbreite und damit zu durch den Richtprozess hervorgerufenen Welligkeiten. Diese sind in der Regel Mittenwelligkeiten, die mit steigendem Streckgrad stärker werden. Die modellbasierten Untersuchungen haben hier zu dem überraschenden Ergebnis geführt, dass diese prozessbedingten Streckgradunterschiede bei der Bandbreite sich durch günstige Wahl der Abstände zwischen der elastisch-plastisch wirkenden Rollen minimieren bzw. aufheben lassen. Es hat sich herausgestellt, dass sich generell größere horizontale Abstände günstig auswirken. Abhängig vom Anwendungsspektrum der zu richtenden Produkte sind verschiedene Rollenabstände optimal, so dass eine weitere Verbesserung des Richtergebnisses in Bezug auf die Welligkeit erfolgt, wenn mindestens eine Richtrolle horizontal verstellbar ausgeführt ist.

Bei großen horizontalen Abständen der elastisch-plastisch wirkenden Richtrollen werden die Eintauchtiefen der Rollen bei gegebenen Umschlingungswinkeln relativ groß. Zum Durchlauf einer Verbindungsstelle von zwei Coils, etwa einer Stanzverbindung oder Schweißnaht, muss in der Regel das Streckbiegegerüst geöffnet werden, das heißt die Rollen werden abgestellt. Wenn die dabei zurückzulegenden Wege groß sind, dauert dieser Vorgang lange. Wenn das Band während dieser Zeit im Falle einer Konti-Linie weiter läuft, werden in Konsequenz die ungerichteten Bandlängen um die Verbindungsstelle groß. Dieses ist grundsätzlich unerwünscht. Die Erfindung schlägt daher in optionaler Weiterbildung vor, dass zumindest einer elastisch-plastisch wirkenden Richtrolle eine benachbarte Umlenkrolle vorgelagert und/oder eine benachbarte Umlenkrolle nachgelagert ist, wobei eine solche benachbarte Umlenkrolle vorzugsweise zumindest den dreifachen Durchmesser, besonders bevorzugt zumindest den zehnfachen Durchmesser der Richtrolle aufweist. Auf diese Weise werden die Anstellwege und somit die ungerichteten Bandabschnitte erheblich verkürzt. Die Umlenkrollen weisen dabei einen so großen Durchmesser auf, dass für zumindest einen Teil des zu richtenden Banddickenspektrums nur eine rein elastische Bandverformung auftritt. Bevorzugt sollten zumindest die letzen beiden Rollen ohne Zwischen-Umlenkrollen ausgeführt werden, um eine möglichst hohe Genauigkeit in der Einstellung des Umschlingungswinkels zu erzielen.

Weiterhin ist es möglich, dass zumindest eine der benachbarten Umlenkrollen eine konkave oder konvexe Rollenkontur aufweist. Ferner kann eine der beiden benachbarte Umlenkrollen oder auch beide benachbarten Umlenkrollen mit einer Rollenverbiegung in horizontaler und/oder vertikaler Richtung ausgerüstet sein. Der ersten elastisch-plastischen wirkenden Richtrolle kann eine mindestens um 120° umschlungene konturvariable Spannrolle oder Umlenkrolle vorgelagert sein. Durch diese Maßnahmen wird erreicht, dass an mindestens einer elastisch-plastisch wirkenden Richtrolle eine bestimmte Zugspannungsverteilung über die Bandbreite eingestellt wird, um die Streckgradverteilung über die Bandbreite so beeinflussen zu können, dass nach dem Richten ein Band mit möglichst geringer Restwelligkeit vorliegt. Speziell würde eine Erhöhung der Zugspannung an den Bandrändern einer Mittenwelligkeit entgegenwirken.

Im Übrigen können die elastisch-plastisch wirkenden Richtrollen gegen Durchbiegung durch Stützrollen abgestützt sein. Es können zum Beispiel segmentierte Stützrollen verwendet werden. So können die elastisch-plastisch wirkenden Rollen gegen Durchbiegungen durch zwei Reihen segmentierte Stützrollen bzw. zwei Zwischenwalzen und drei Reihen segmentierte Stütztrollen abgestützt sein.

Im Folgenden wird die Erfindung anhand einer lediglich ein Ausführungsbeispiel darstellenden Zeichnung näher erläutert. Es zeigen
- Fig. 1: eine erfindungsgmäße Vorrichtung zum Streckbiegrichten in einer vereinfachten, schematischen Darstellung,
- Fig. 2: den Gegenstand nach Fig. 1 in abgewandelter Ausführungsform,
- Fig. 3: berechnete Restlängskrümmungen für ein Metallband, welches mit einer Vorrichtung gemäß Fig. 1 gerichtet wurde und
- Fig. 4: die Restlängskrümmung, welche mit einem herkömmlichen Drei-Rollen-Gerüst mit Einzelanstellung erreicht wird.

In den Figuren ist eine Vorrichtung zum kontinuierlichen Streckbiegerichten von Metallbändern 1 dargestellt. In den Ausführungsbeispielen weist die Vorrichtung vier Richtrollen 2 auf, um welche ein unter einer Zugspannung unterhalb der Elastizitätsgrenze stehendes Band 1 im plastischen oder elastisch-plastischen Bereich wechselseitig gebogen wird. Jede der Richtrollen 2 wird dabei in an sich bekannter Weise von zumindest zwei Stützrollen 3 abgestützt. Das Band 1 steht unter einer Zugspannung unterhalb der Elastizitätsgrenze. Dazu sind nicht dargestellte Spannrollen, zum Beispiel einlaufseitig ein Bremsrollensatz und auslaufseitig ein Zugrollensatz vorgesehen.

Erfindungsgemäß sind die Biegeradien an allen vier Richtrollen jeweils einzeln oder unabhängig voneinander einstellbar. Dazu sind alle vier Richtrollen 2 mit einer nicht dargestellten Regelvorrichtung und mit nicht dargestellten Stellantrieben, zum Beispiel Spindelhubelmenten, positionsgeregelt anstellbar, und zwar in einer zur Bandlaufrichtung R vertikalen Richtung V. Dieses ist in den Figuren durch die strichpunktiert dargestellten Funktionsstellungen der Rollen 2 angedeutet. Die Parameter und insbesondere die Rollenradien und die Bandzugspannung sind dabei so aufeinander abgestimmt, dass das Band an allen vier Richtrollen (noch) nicht dem Rollenradius folgt. Folglich kann durch Regelung der Anstelltiefe und Folglich durch Regelung der Position und der damit verbundenen Einstellung des Umschlingungswinkels der jeweilige Biegeradius variiert werden.

In dem Ausführungsbeispiel nach Fig. 1 sind zwischen den vier Richtrollen 2 keine weiteren Rollen angeordnet. Lediglich vor und hinter der gesamten Richtrollenanordnung sind Umlenkrollen 4 vorgesehen.

Demgegenüber zeigt Fig. 2 eine abgewandelte Ausführungsform, bei welcher jeder Richtrolle 2 jeweils eine Umlenkrolle 4a vorgeordnet und eine Umlenkrolle 4b nachgeordnet sind. Auch bei dieser Ausführungsform sind jedoch alle vier Richtrollen 2 in ihrer Position senkrecht zur Bandlaufrichtung R positionsgeregelt variierbar.

Auch wenn die Ausführungsform nach Fig. 1 grundsätzlich zu bevorzugen ist, da sie außer den ein- und auslaufseitigen elastisch wirkenden Passlinerollen ohne weitere (rein elastisch wirkende) Rollen auskommt, kann optional die Ausführungsform nach Fig. 2 vorteilhaft sein. Auch Kombinationen der beiden Ausführungen sind möglich. Zu den rein elastisch wirkenden Umlenkrollen ist zu bemerken, dass diese nur bei dünnen und/oder höherfesten Bändern rein elastisch wirken, zum Beispiel bei Aluminium im Banddickenbereich unterhalb von einem Millimeter. Darüber haben auch sie eine wenn auch geringe elastisch-plastische Wirkung und können das Richtergebnis in Bezug auf Restkrümmungen beeinflussen. Soll ein Streckbiegerichtgerüst einen größeren Banddickenbereich abdecken, wird besonders bevorzugt auf die Umlenkrollen verzichtet.

Für die Inbetriebnahme einer solchen Anlage werden nun die exakten Sollpositionen aller vier Richtrollen 2 mit Hilfe eines mathematischen Modells bestimmt. Dabei ist es möglich, zunächst die Soll-Umschlingungswinkel mit einem Rechenmodell zu bestimmen, welches zumindest Spannungen in Längs- und Querrichtungen berücksichtigt, als Rechenparameter die Banddicke, den Elastizitätsmodul, die Querkontraktionszahl, das zyklische Festigkeitsverhalten des Bandes, die Bandzugspannung, die Rollenradien und die Geometrie des Bandlaufes um die Rollen verarbeitet, für die Sollwerte der Banddicke und der Festigkeit, zum Beispiel der Streckgrenze so berechnet werden, dass die Restlängs- und Restquerkrümmungen Null oder nahezu Null werden. Auf diese Weise lassen sich die Positionen der Richtrollen 2 exakt einstellen. Es besteht dann die Möglichkeit, in Abhängigkeit von experimentellen Ergebnissen "Off-Line" eine Korrektur dieser Positionen vorzunehmen.

Von besonderer Bedeutung ist dabei die Tatsache, dass die einmal exakt vorgegebene Einstellung gewährleistet, dass das Restkrümmungsverhalten extrem unempfindlich von Schwankungen der Prozessparameter wie insbesondere der Zugspannung und der Festigkeitswerte und der Banddicke des Bandes sind. Da in der Praxis ein Band eines Coils in der Regel gewissen Festigkeits- und Dickenschwankungen unterliegt und auch die Zugspannung nicht stets exakt konstant aufrecht erhalten werden kann, waren mit den bislang bekannten Verfahren auch die erzielten Restkrümmungen erheblichen Schwankungen unterworfen. Dieses wird im Rahmen der Erfindung vermieden. Das erfindungsgemäße Verfahren zeigt ein besonders gutmütiges Restkrümmungsverhalten. Dazu wird auf eine vergleichende Betrachtung der Fig. 3 und 4 verwiesen.

Fig. 3 zeigt die Restlängskrümmung k-L (in 1/m) für ein Aluminiumband als Funktion des Streckgrades S (in %), welches mit einer Vorrichtung gemäß Fig. 1 gerichtet wurde. Es handelt sich um berechnete Werte, die mit einem mathematischen Modell erzeugt wurden. Im Ausführungsbeispiel wurde eine Fließgrenze von 250 MPa mit Schwankungen von ± 10 MPa angenommen und eine Banddicke von 0,28 mm mit Schwankungen von ± 0,05 mm. In der Figur sind die für zulässig erachteten Grenzwerte der Restlängskrümmung von ± 0,5 m⁻¹ ebenfalls dargestellt. Es ist erkennbar, dass die Restlängskrümmung in dem vorgegebenen Toleranzfenster in einem recht großen Streckgradbereich von 0,31 bis 0,59 % liegen. Bemerkenswert ist darüber hinaus die Tatsache, dass die Restlängskrümmung in einem Streckgradfenster von ± 0,05 % lediglich um ± 0,15 m⁻¹ schwankt. Die hier nicht gezeigten Restquerkrümmungen sind stets geringer als die Restlängskrümmungen. Die Restlängskrümmungen liegen außerdem innerhalb eines Streckgradfensters von 0,36 bis 0,52 % definiert im negativen Bereich mit sehr geringen Schwankungen. Durch Anpassung des Umschlingungswinkels an der letzten Rolle lässt sich der Restkrümmungsverlauf im Diagramm nach oben oder unten verschieben. So ist auch eine definierte positive Längsrestkrümmung einstellbar.

Demgegenüber zeigt Fig. 4 eine entsprechende Simulation mit einem Dreirollen-Gerüst, wobei die einzelnen Rollen ebenfalls positionsgeregelt anstellbar sind. Es ist erkennbar, dass die Restlängskrümmung bei Schwankungen des Streckgrades in einem erheblich größeren Bereich schwankt. Der Grenzwert wird lediglich in einem Bereich für den Streckgrad von 0,33 bis 0,36 % eingehalten. Dieses ist in der Praxis, zum Beispiel in Beschleunigungs- und Verzögerungsphasen, kaum zu gewährleisten.

Bemerkenswert ist insgesamt im Übrigen die Tatsache, dass die beschriebenen Ergebnisse mit verhältnismäßig wenig Richtrollen erreicht werden, so dass sich die Anlage insgesamt durch einfache und kostengünstige Konstruktion auszeichnet.

Wird in einer Variante mit mehr als vier Richtrollen gearbeitet, so sind zumindest die letzten vier Richtrollen erfindungsgemäß einzeln in ihren Umschlingungswinkeln einstellbar, damit ein ähnlich gutmütiges Restkrümmungsverhalten erzielt wird. Beim erfindungsgemäßen Verfahren ist bei günstig gewählten Umschlingungswinkeln die Restquerkrümmung vom Betrag deutlich kleiner als die Restlängskrümmung. Der Restlängskrümmung einer nach dem Richten herausgeschnittenen Tafel entspricht dann näherungsweise eine in der Streckbiegerichtmaschine unter Bandzug gemessene Querwölbung des Bandes. Daher wird optional vorgeschlagen, zumindest auslaufseitig die Querwölbung zu messen, aus dem Messwert auf die Restlängskrümmung zu schließen und bei Abweichung vom gewünschten Wert die Einstellung der Umschlingungswinkel und damit auch der Positionen zu verändern, bis die der gewünschten Restlängskrümmung entsprechende Querwölbung sich einstellt.

Eine einfache Methode ist, den Umschlingungswinkel in der letzten elastisch-plastisch wirkenden Rolle zu variieren und dadurch den in Fig. 3 gezeigten Restkrümmungsverlauf nach oben oder unten zu verschieben. Hier ist auch ein geschlossener Regelkreis denkbar. Weiterhin kann es dann sinnvoll sein, nach jeder elastisch-plastischen Biegung die Querwölbung zu messen, um die Einstellung aller Umschlingungswinkel zu optimiere und mit dem Rechenmodell abgleichen zu können. Dazu können entsprechende Messvorrichtungen vorgesehen sein, die mit einer Steuer- und Regeleinrichtung verbunden sind. In den Figuren ist dieses nicht dargestellt. Mit einem Finite-Elemente-Modell kann zum Beispiel theoretisch optimale Querwölbung nach jeder Rolle vorausberechnet werden. Dann können die Rollen so eingestellt werden, dass die gemessenen mit den berechneten möglichst gut übereinstimmen. Dann kann man davon ausgehen, dass der tatsächliche Richtprozess nur gering vom theoretisch berechneten abweicht und mithin auch das Richtergebnis gut übereinstimmt.

Wie bereits erläutert, erfolgt die positionsgeregelte Anstellung der Richtrollen (quer zur Bandlaufrichtung) vorzugsweise mittels fein einstellbarer Spindelhubelemente. Eine solche Feineinstellung arbeitet in der Regel mit einer Einstellgeschwindigkeit von 2 bis 3 mm/sec.. Zum Durchlauf einer Verbindungsstelle von zwei Coils, etwa einer Stanzverbindung oder einer Schweißnaht, ist es gegebenenfalls zweckmäßig, das Streckbiegegerüst zu öffnen, das heißt die Rollen werden abgestellt. Wenn die dabei zurückzulegenden Wege groß sind, dauert dieser Vorgang mit den fein einstellbaren Spindelhubelementen verhältnismäßig lange. Aus diesem Grunde sind bei der in Fig. 2 dargestellten Ausführungsform die vorgelagerten Umlenkrollen 4a und die nachgelagerten Umlenkrollen 4b vorgesehen. Auf diese Weise werden die Anstellwege erheblich verkürzt.

Alternativ oder ergänzend besteht die Möglichkeit, zusätzlich zu der Feineinstellung (über zum Beispiel Spindelhubelemente) eine Schnellanstellung vorzusehen. Diese Möglichkeit empfiehlt sich insbesondere bei der Ausführungsform nach Fig. 1, kann grundsätzlich aber auch bei der Ausführungsform nach Fig. 2 vorgesehen sein. Die Richtrollen sind dann zusätzlich mit einer Schnellanstellung versehen, zum Beispiel mit hydraulischen oder pneumatischen Zylinderstelltrieben. Dabei kann es zweckmäßig sein, für mehrere Richtrollen eine gemeinsame Schnellanstellung vorzusehen. So kann es beispielsweise bei der Ausführungsform nach Fig. 1 zweckmäßig sein, die erste Richtrolle und die dritte Richtrolle an einem gemeinsamen Oberrahmen anzuordnen, welcher mit einem oder mehreren Zylinderstelltrieben anstellbar ist. Entsprechend können die zweite Richtrolle und die vierte Richtrolle an einem Unterrahmen angeordnet sein, welcher ebenfalls mit einem oder mehreren Zylinderstelltrieben verstellbar ist. Die Schnellanstellung kann zum Beispiel zwischen zwei Endanschlägen zum Auffahren und Zufahren des Streckbiegerichtgerüstes erfolgen. Diese Möglichkeiten sind in den Figuren nicht dargestellt.

## Patentansprüche

1. Verfahren zum kontinuierlichen Streckbiegerichten von Metallbändern,
wobei ein unter einer Zugspannung unterhalb der Elastizitätsgrenze stehendes Band (1) um zumindest vier Richtrollen (2) im plastischen oder elastisch-plastischen Bereich wechselseitig gebogen wird und dabei eine plastische Streckung erfährt,
wobei die Biegeradien an allen vier Richtrollen (2) jeweils einzeln und unabhängig voneinander eingestellt werden, **dadurch gekennzeichnet, dass** alle vier Richtrollen (2) zur Einstellung der Biegeradien positionsgeregelt angestellt werden,
wobei die Positionen der Richtrollen (2) mit einer Regelgenauigkeit eingestellt werden, welche einer Genauigkeit bezogen auf die Umschlingungswinkel des Bandes um die Richtrollen von ± 0,05° oder weniger entspricht,
wobei der Abstand zwischen jeweils zwei unmittelbar hintereinander angeordneten Richtrollen bei allen vier Richtrollen bezogen auf die Bandlaufrichtung zumindest 30 % der Bandbreite und zumindest 300 mm beträgt.

2. Verfahren nach Anspruch 1, wobei das Band um mehr als vier Richtrollen (2) gebogen wird, **dadurch gekennzeichnet, dass** die Biegeradien zumindest an den letzten vier Richtrollen (bezogen auf die Bandlaufrichtung) jeweils einzeln und unabhängig voneinander eingestellt werden, indem vorzugsweise zumindest die letzten vier Richtrollen (2) einzeln positionsgeregelt angestellt werden.

3. Verfahren nach einem der Ansprüche 1 bis 2, **dadurch gekennzeichnet, dass** die Positionen der Richtrollen (2) mit einer Regelgenauigkeit eingestellt werden, welche einer Genauigkeit bezogen auf die Umschlingungswinkel des Bandes um die Richtrollen von ± 0,02° oder weniger entspricht.

4. Verfahren nach einem der Ansprüche 1 bis 3, **dadurch gekennzeichnet, dass** die Umschlingungswinkel des Bandes um eine oder mehrere, vorzugsweise um alle vier Richtrollen (2) 0,5° bis 60°, vorzugsweise 1° bis 35° betragen.

5. Verfahren nach einem der Ansprüche 1 bis 4, **dadurch gekennzeichnet, dass** der Streckgrad 0,1 % bis 1,5 %, zum Beispiel 0,2 % bis 0,6 % beträgt.

6. Verfahren nach einem der Ansprüche 1 bis 5, **dadurch gekennzeichnet, dass** die Bandzugspannung 10 % bis 90 %, vorzugsweise 30 % bis 60 % der Elastizitätsgrenze des Bandes bzw. des Bandmaterials beträgt.

7. Verfahren nach einem der Ansprüche 1 bis 6, **dadurch gekennzeichnet, dass** der Abstand zwischen zwei unmittelbar hintereinander angeordneten Richtrollen (2) bezogen auf die Bandlaufrichtung zumindest 50 % der Bandbreite beträgt.

8. Verfahren nach einem der Ansprüche 1 bis 7, **dadurch gekennzeichnet, dass** der Abstand zwischen zwei unmittelbar hintereinander angeordneten Richtrollen (2) zumindest 500 mm beträgt.

9. Verfahren nach Anspruch 7 und 8, **dadurch gekennzeichnet, dass** der Abstand zwischen jeweils zwei unmittelbar hintereinander angeordneten Richtrollen (2) bei allen vier Richtrollen vorgesehen ist.

10. Verfahren zum kontinuierlichen Streckbiegerichten von Metallbändern nach einem der Ansprüche 1 bis 9, **dadurch gekennzeichnet, dass** der Abstand in Bandlaufrichtung zwischen zumindest zwei Richtrollen (2) variabel eingestellt wird.

11. Verfahren nach einem der Ansprüche 1 bis 10, **dadurch gekennzeichnet, dass** die Sollwerte für die Positionen der Richtrollen (2) und/oder die Sollwerte für die Umschlingungswinkel des Bandes um die Richtrollen mit einem Rechenmodell bestimmt werden, welches zumindest Spannungen in Längs- und Querrichtungen berücksichtigt, als Rechenparameter die Banddicke, den Elastizitätsmodul, die Querkontraktionszahl, das zyklische Festigkeitsverhalten des Bandes, die Bandzugspannung, die Rollenradien und/oder die Geometrie des Bandlaufes um die Rollen und/oder die Sollwerte der Banddicke und/oder der Festigkeit, zum Beispiel der Streckgrenze, verarbeitet.

12. Verfahren nach Anspruch 11, **dadurch gekennzeichnet, dass** die Sollwerte mit dem Rechenmodell mit der Maßgabe bestimmt werden, dass die Restlängskrümmung und die Restquerkrümmung (in etwa) Null wird.

13. Verfahren nach Anspruch 12, **dadurch gekennzeichnet, dass** die Sollwerte mit dem Rechenmodell mit der Maßgabe bestimmt werden, dass die Restquerkrümmung (in etwa) Null wird und die Restlängskrümmung einen definierten Wert annimmt.

14. Verfahren nach einem der Ansprüche 1 bis 13, **dadurch gekennzeichnet, dass** nach einer oder mehreren Richtrollen (2), zum Beispiel nach der letzten Richtrolle, bevorzugt nach jeder Richtrolle, die Querwölbung des Bandes über die Bandbreite gemessen wird.

15. Verfahren nach Anspruch 14, **dadurch gekennzeichnet, dass** die Regelung der Position bzw. Umschlingungswinkel unter Berücksichtigung der erhaltenen Messwerte für die Querwölbung erfolgt.

16. Verfahren nach Anspruch 15, **dadurch gekennzeichnet, dass** die Regelung auf einem Rechenmodell basiert, welches zumindest Spannungen in Längs- und Querrichtung berücksichtigt, als Rechenparameter die Banddicke, den Elastizitätsmodul, die Querkontraktionszahl, das zyklische Festigkeitsverhalten des Bandes, die Bandzugspannung, die Rollenradien und die Geometrie des Bandlaufes um die Rollen (2) verarbeitet, und einer bestimmten Querwölbung eine Bandrestlängskrümmung bzw. Bandlängsquerkrümmung zugeordnet wird.

17. Verfahren nach einem der Ansprüche 1 bis 16, **dadurch gekennzeichnet, dass** das Rechenmodell oder die Rechenmodelle auf der Finite-Elemente-Methode basiert/basieren, wobei vorzugsweise anhand der maximal zu erwartenden oder vor dem Richten gemessen Bandunplanheit der optimale Streckgrad und/oder die optimalen horizontale Abstände der elastisch/plastisch wirkenden Richtrollen (2) nach der Finite-Elemente-Methode berechnet werden, welche die minimalen Restunplanheiten ergeben.

18. Vorrichtung zum kontinuierlichen Streckbiegerichten von Metallbändern (1) nach einem Verfahren nach einem der Ansprüche 1 bis 17, mit zumindest vier Richtrollen (2), um welche ein unter einer Zugspannung unterhalb der Elastizitätsgrenze stehendes Band (1) im plastischen oder elastisch-plastischen Bereich wechselseitig gebogen wird, und
mit zumindest einer Steuer- und/oder Regelvorrichtung, **dadurch gekennzeichnet,**
**dass** die Biegeradien an allen vier Richtrollen (2) jeweils einzeln und unabhängig voneinander einstellbar sind und dass dazu alle vier Richtrollen (2) mit einer Regelvorrichtung verbunden und positionsgeregelt anstellbar sind,
wobei die Positionen der Richtrollen mit einer Regelgenauigkeit einstellbar sind, welche einer Genauigkeit bezogen auf die Umschlingungswinkel des Bandes um die Richtrollen von 0,05° oder weniger entspricht,
wobei der Abstand zwischen jeweils zwei unmittelbar hintereinander angeordneten Richtrollen bei allen vier Richtrollen bezogen auf die Bandlaufrichtung zumindest 30 % der Bandbreite und zumindest 300 mm beträgt.

19. Vorrichtung nach Anspruch 18, **dadurch gekennzeichnet, dass** die Durchmesser einer oder mehrerer und vorzugsweise aller vier Richtrollen (2) 15 mm bis 150 mm, zum Beispiel 25 mm bis 80 mm betragen.

20. Vorrichtung nach einem der Ansprüche 18 bis 19, **dadurch gekennzeichnet, dass** von den vier Richtrollen (2) zumindest die letzten beiden Richtrollen (2), vorzugsweise die letzten drei Richtrollen (2) unmittelbar hintereinander ohne Zwischenschaltung weiterer Rollen angeordnet sind.

21. Vorrichtung nach Anspruch 20, **dadurch gekennzeichnet, dass** die vier Richtrollen (2) unmittelbar hintereinander ohne Zwischenschaltung weiterer Rollen angeordnet sind.

22. Vorrichtung nach einem der Ansprüche 18 bis 21, **dadurch gekennzeichnet, dass** der Abstand zwischen zumindest zwei Richtrollen (2) in der Bandlaufrichtung (R) variabel einstellbar ist.

23. Vorrichtung nach Anspruch 22, **dadurch gekennzeichnet, dass** die Position zumindest einer Richtrolle (2), vorzugsweise aller Richtrollen (2) entlang der Bandlaufrichtung (R) einstellbar ist.

24. Vorrichtung nach einem der Ansprüche 18 bis 23, **dadurch gekennzeichnet, dass** zumindest einer Richtrolle (2) eine benachbarte Umlenkrolle (4, 4a, 4b) vorgelagert und/oder nachgelagert ist, wobei die Umlenkrolle oder die Umlenkrollen (4, 4a, 4b) vorzugsweise zumindest den dreifachen Durchmesser, besonders bevorzugt den zumindest zehnfachen Durchmesser der Richtrolle aufweisen.

25. Vorrichtung nach Anspruch 24, **dadurch gekennzeichnet, dass** die vorgelagerte Umlenkrolle (4, 4a) und/oder die nachgelagerte Umlenkrolle (4, 4b) eine konkave oder konvexe Rollenkontur aufweist.

26. Vorrichtung nach Anspruch 24 oder 25, **dadurch gekennzeichnet, dass** die vorgelagerte Umlenkrolle (4, 4a) und/oder die nachgelagerte Umlenkrolle (4, 4b) mit einer Rollenverbiegung in horizontaler und/oder vertikaler Richtung ausgerüstet ist.

27. Vorrichtung nach einem der Ansprüche 18 bis 26, **dadurch gekennzeichnet, dass** der ersten Richtrolle (2) eine Spannrolle oder Umlenkrolle, vorzugsweise eine konturvariable Spannrolle oder Umlenkrolle vorgelagert ist, welche von dem Metallband zum Beispiel um zumindest 120° umschlungen ist.

28. Vorrichtung nach einem der Ansprüche 18 bis 27, **dadurch gekennzeichnet, dass** die Richtrollen (2) mittels Stellantrieben, zum Beispiel Spindelhubelementen, anstellbar sind.

29. Vorrichtung nach einem der Ansprüche 18 bis 28, **dadurch gekennzeichnet, dass** einzelne positionsanstellbare Richtrollen (2) oder mehrere jeweils positionsanstellbare Richtrollen (2) gemeinsam zusätzlich mit einer Schnellanstellung versehen sind.

## Claims

1. A method for continuously stretch-bend-levelling metal strips,
**characterized in that** a strip (1) under tensile stress below the elastic limit is bidirectionally bent in the plastic or elastic-plastic range about at least four straightening rollers (2) and thereby undergoes plastic stretching,
**characterized in that** the bending radii at all four straightening rollers (2) are set individually and independently of one other, **characterized in that** all four straightening rollers (2) for adjusting the bending radii are positionally controlled,
the positions of the straightening rollers (2) are set with a control accuracy which corresponds to an accuracy relative to the wrap angles of the strip about the straightening rollers of ± 0.05° or less,
the space between two straightening rollers arranged directly behind one another in the case of all four straightening rollers relative to the strip travel direction is at least 30 % of the strip width and at least 300 mm.

2. The method according to claim 1, **characterized in that** the strip is bent about more than four straightening rollers (2), **characterized in that** the bending radii at least at the last four straightening rollers (relative to the strip travel direction) are each set individually and independently of one another by preferably adjusting at least the last four straightening rollers (2) individually in a positionally controlled manner.

3. The method according to one of claims 1 to 2, **characterized in that** the positions of the straightening rollers (2) are set with a control accuracy which corresponds to an accuracy relative to the wrap angles of the strip about the straightening rollers of ± 0.02° or less.

4. The method according to one of claims 1 to 3, **characterized in that** the wrap angles of the strip about one or a plurality of straightening rollers, preferably about all four straightening rollers (2) are 0.5° to 60°, preferably 1° to 35°.

5. The method according to one of claims 1 to 4, **characterized in that** the stretch ratio is 0.1 % to 1.5 %, for example 0.2 % to 0.6 %.

6. The method according to one of claims 1 to 5, **characterized in that** the tensile stress in the strip is 10 % to 90 %, preferably 30 % to 60 %, of the elastic limit of the strip or the strip material.

7. The method according to one of claims 1 to 6, **characterized in that** the spacing between at least two straightening rollers (2) arranged one directly behind the other with regard to the travel direction of the strip is at least 50 % of the strip width.

8. The method according to one of claims 1 to 7, **characterized in that** the spacing between two straightening rollers (2) arranged one directly behind the other is at least 500 mm.

9. The method according to claim 7 and 8, **characterized in that** the spacing between two straightening rollers (2) arranged one directly behind the other is provided with all four straightening rollers.

10. The method for continuously stretch-bend-levelling metal strips according to one of claims 1 to 9, **characterized in that** the spacing in the travel direction of the strip is variably set between at least two straightening rollers (2).

11. The method according to one of claims 1 to 10, **characterized in that** the target values for the positions of the straightening rollers (2) and/or the target values for the wrap angles of the strip about the straightening rollers are determined using a calculation model that at least takes account of stresses in the longitudinal and transverse directions and, as calculation parameters, processes the strip thickness, the modulus of elasticity, the Poisson's ratio, the cyclical strength behaviour of the strip, the tensile stress in the strip, the roller radii and/or the geometry of the strip track about the rollers and/or the target values of the strip thickness and/or the strength, for example the yield strength.

12. The method according to claim 11, **characterized in that** the target values are determined using the calculation model with the proviso that the residual longitudinal curvature and the residual transverse curvature becomes (roughly) zero.

13. The method according to claim 12, **characterized in that** the target values are determined using the calculation model with the proviso that the residual curvature becomes (roughly) zero and the residual longitudinal curvature takes on a defined value.

14. The method according to one of claims 1 to 13, **characterized in that** downstream of one or a plurality of straightening rollers (2), for example downstream of the last straightening roller, preferably downstream of each straightening roller, the cross bow of the strip over the strip width is measured.

15. The method according to claim 14, **characterized in that** the feedback control of the position or wrap angle is carried out taking into account the measured values obtained for the cross bow.

16. The method according to claim 15, **characterized in that** the feedback control is based on a calculation model which at least takes account of stresses in the longitudinal and transverse directions and, as calculation parameters, processes the strip thickness, the modulus of elasticity, the Poisson's ratio, the cyclical strength behaviour of the strip, the tensile stress in the strip, the roller radii and the geometry of the strip track about the rollers (2), and a certain cross bow is associated with a residual longitudinal or transverse curvature.

17. The method according to one of claims 1 to 16, **characterized in that** the calculation model or the calculation models is/are based on the finite element method, wherein preferably with the help of the maximum non-flatness of the strip that can be expected or which is measured prior to straightening, the optimal stretch ratio and/or the optimal horizontal spacings of the elastically-plastically acting straightening rollers (2), which result in the minimal residual non-flatness, are calculated using the finite element method.

18. A device for continuously stretch-bend-levelling metal strips (1) according to a method according to claims 1 to 17, comprising at least four straightening rollers (2) about which a strip (1) under tensile stress below the elastic limit is bidirectionally bent in the plastic or elastic-plastic range and
comprising at least one controlling and/or adjusting mechanism, **characterized in that**
the bending radii at all four straightening rollers (2) can each be set individually and independently of one other and that for this purpose all four straightening rollers (2) are connected to an adjusting mechanism and can be adjusted in a positionally controlled manner,
wherein the positions of the straightening rollers can be set with a control accuracy which corresponds to an accuracy relative to the wrap angles of the strip about the straightening rollers of ± 0.05° or less,
wherein the space between two straightening rollers arranged directly behind one another in the case of all four straightening rollers relative to the strip travel direction is at least 30 % of the strip width and at least 300 mm.

19. The device according to claim 18, **characterized in that** the diameters of one or a plurality and preferably of all four straightening rollers (2) are 15 mm to 150 mm, for example 25 mm to 80 mm.

20. The device according to one of claims 18 to 19, **characterized in that** of the four straightening rollers (2) at least the last two straightening rollers (2), preferably the last three straightening rollers (2), are arranged one directly behind the other without interposing further rollers.

21. The device according to claim 20, **characterized in that** the four straightening rollers (2) are arranged one directly behind the other without interposing further rollers.

22. The device according to one of claims 18 to 21, **characterized in that** the spacing between at least two straightening rollers (2) can be variably set in the travel direction (R) of the strip.

23. The device according to claim 22, **characterized in that** the position of at least one straightening roller (2), preferably of all straightening rollers (2), can be set along the strip travel direction.

24. The device according to one of claims 18 to 23, **characterized in that** upstream and/or downstream of at least one straightening roller (2), an adjacent deflection roller (4, 4a, 4b) is provided, the deflection roller or the deflection rollers (4, 4a, 4b) preferably having at least three times the diameter, particularly preferably at least ten times the diameter, of the straightening roller.

25. The device according to claim 24, **characterized in that** the upstream deflection roller (4, 4a) and/or the downstream deflection roller (4, 4b) has a concave or convex roller shape.

26. The device according to claim 24 or 25, **characterized in that** the upstream deflection roller (4, 4a) and/or the downstream deflection roller (4, 4b) is equipped with a roller bending mechanism in the horizontal and/or vertical direction.

27. The device according to one of claims 18 to 26, **characterized in that** upstream of the first straightening roller (2) a tensioning roller or deflection roller, preferably a shape-variable tensioning roller or deflection roller, is provided which is wrapped by the metal strip, for example by at least 120°.

28. The device according to one of claims 18 to 27, **characterized in that** the straightening rollers (2) can be adjusted by means of actuators, for example screw jacks.

29. The device according to one of claims 18 to 28, **characterized in that** individual position-adjustable straightening rollers (2) or a plurality of position-adjustable straightening rollers (2) are jointly additionally provided with a quick-adjusting mechanism.

## Revendications

1. Procédé de dressage continu par traction et flexion de bandes métalliques,
dans lequel une bande (1) se trouvant sous contrainte de traction en dessous de la limite d'élasticité est courbée alternativement autour d'au moins quatre rouleaux de dressage (2) dans la plage plastique ou élastiquement plastique et subit alors un étirement plastique,
les rayons de courbure étant respectivement réglés individuellement et indépendamment les uns des autres sur les quatre rouleaux de dressage (2),
**caractérisé en ce que**
les quatre rouleaux de dressage (2) sont approchés en positionnement régulé pour régler les rayons de courbure,
les positions des rouleaux de dressage (2) sont réglées avec une précision de réglage qui équivaut à une précision de ± 0,05° ou moins par rapport à l'angle d'encerclement de la bande autour des rouleaux de dressage,
la distance entre deux rouleaux de dressage respectivement disposés directement l'un derrière l'autre représente au moins 30 % de la largeur de la bande et au moins 300 mm.

2. Procédé selon la revendication 1, dans lequel la bande est courbée autour de plus de quatre rouleaux de dressage (2), **caractérisé en ce que** les rayons de courbure, du moins sur les quatre derniers rouleaux de dressage (en se référant au sens de circulation de la bande) sont réglés respectivement individuellement et indépendamment les uns des autres en approchant de préférence au moins les quatre derniers rouleaux (2) individuellement en réglant la position.

3. Procédé selon une des revendications 1 à 2, **caractérisé en ce que** les positions des rouleaux de dressage (2) sont réglées avec une précision de réglage qui équivaut à une précision de 0,02° ou moins par rapport à l'angle d'encerclement de la bande autour des rouleaux de dressage.

4. Procédé selon une des revendications 1 à 3, **caractérisé en ce que** les angles d'encerclement de la bande autour d'un ou plusieurs, de préférence autour des quatre rouleaux de dressage (2) sont de 0,5° à 60°, de préférence 1° à 35°.

5. Procédé selon une des revendications 1 à 4, **caractérisé en ce que** le degré d'étirement est de 0,5 % à 1,5 %, par exemple 0,2 % à 0,6 %.

6. Procédé selon une des revendications 1 à 5, **caractérisé en ce que** la contrainte de tension de la bande représente 10 % à 90 %, de préférence 30 % à 60 % de la limite d'élasticité de la bande ou du matériau de la bande.

7. Procédé selon une des revendications 1 à 6, **caractérisé en ce que** la distance entre deux rouleaux de dressage (2) disposés directement l'un derrière l'autre représente au moins 50 % de la largeur de la bande en se référant au sens de circulation de la bande.

8. Procédé selon une des revendications 1 à 7, **caractérisé en ce que** la distance entre deux rouleaux de dressage (2) disposés directement l'un derrière l'autre est d'au moins 500 mm.

9. Procédé selon les revendications 7 et 8, **caractérisé en ce que** la distance entre deux rouleaux de dressage (2) disposés directement l'un derrière l'autre est prévue pour les quatre rouleaux de dressage.

10. Procédé de dressage continu par traction et flexion de bandes métalliques selon une des revendications 1 à 9, **caractérisé en ce que** la distance entre au moins deux rouleaux de dressage (2) est réglée de manière variable dans le sens de circulation de la bande.

11. Procédé selon une des revendications 1 à 10, **caractérisé en ce que** les valeurs théoriques pour les positions des rouleaux de dressage (2) et/ou les valeurs théoriques pour les angles d'encerclement de la bande autour des rouleaux de dressage sont déterminées avec un modèle de calcul qui tient compte au moins des tensions dans les sens longitudinal et transversal et traite comme paramètres de calcul l'épaisseur de la bande, le module d'élasticité, l'indice de contraction transversale, les réactions de résistance cyclique de la bande, la contrainte de tension de la bande, les rayons des rouleaux et/ou la géométrie du parcours de la bande autour des rouleaux et/ou des valeurs théoriques d'épaisseur de bande et/ou de résistance, par exemple la limite d'étirement.

12. Procédé selon la revendication 11, **caractérisé en ce que** les valeurs théoriques sont déterminées avec le modèle de calcul sous réserve que la courbure longitudinale résiduelle et la courbure transversale résiduelle soient (approximativement) de zéro. De de

13. Procédé selon la revendication 12, **caractérisé en ce que** les valeurs théoriques sont déterminées avec le modèle de calcul sous réserve que la courbure transversale résiduelle soit (approximativement) de zéro et que la courbure longitudinale résiduelle prenne une valeur définie.

14. Procédé selon une des revendications 1 à 13, **caractérisé en ce que** le bombement transversal de la bande est mesuré sur la largeur de la bande en aval d'un ou plusieurs rouleaux de dressage (2), par exemple en aval du dernier rouleau de dressage.

15. Procédé selon la revendication 14, **caractérisé en ce que** le réglage de la position ou de l'angle d'encerclement a lieu en tenant compte des valeurs de mesure obtenues pour le bombement transversal.

16. Procédé selon la revendication 15, **caractérisé en ce que** le réglage est basé sur un modèle de calcul qui tient compte au moins des tensions dans le sens longitudinal et transversal, traite comme paramètres de calcul l'épaisseur de bande, le module d'élasticité, l'indice de contraction transversale, les réactions de résistance cyclique de la bande, la contrainte de traction de la bande, les rayons des rouleaux et la géométrie du parcours de la bande autour des rouleaux (2) et qu'une courbure longitudinale résiduelle de bande ou une courbure transversale longitudinale de bande est associée à un certain bombement transversal.

17. Procédé selon une des revendications 1 à 16, **caractérisé en ce que** le modèle de calcul ou les modèles de calcul est ou sont basés sur la méthode des éléments finis, sachant que, de préférence, à partir de la non-planéité de bande maximale à attendre ou mesurée avant le dressage, le degré d'étirement optimal et/ou les distances horizontales optimales entre les rouleaux de dressage (2) agissant au niveau élastique ou plastique sont calculés d'après la méthode des éléments finis, ces distances étant données par les non-planéités résiduelles minimales.

18. Dispositif de dressage continu par traction et flexion bandes métalliques (1) selon un procédé selon une des revendications 1 à 17, comportant au moins quatre rouleaux de dressage (2) autour desquels une bande (1) se trouvant sous contrainte de traction en-dessous de la limite d'élasticité est courbée alternativement dans la plage plastique ou élastiquement plastique et
comportant au moins un dispositif de commande et/ou de réglage, **caractérisé en ce que**
les rayons de courbure sont respectivement réglables individuellement et indépendamment les uns des autres sur les quatre rouleaux de dressage (2) et que, pour ce faire, les quatre rouleaux de dressage (2) sont reliés à un dispositif de réglage et peuvent être approché en réglant la position,
les positions des rouleaux de dressage sont réglables avec une précision de réglage qui équivaut à une précision de 0,05° ou moins en se référant aux angles d'encerclement de la bande autour des rouleaux de dressage,
la distance entre deux rouleaux de dressage respectivement disposés l'un derrière l'autre représente pour les quatre rouleaux de dressage au moins 30 % de la largeur de la bande en se référant au sens de circulation de la bande et s'élève à au moins 300 mm.

19. Dispositif selon la revendication 18, **caractérisé en ce que** les diamètres d'un ou plusieurs, de préférence des quatre rouleaux de dressage (2) vont de 15 mm à 150 mm, par exemple 25 mm à 80 mm.

20. Dispositif selon une des revendications 18 à 19, **caractérisé en ce que**, parmi les quatre rouleaux de dressage (2), au moins les deux derniers rouleaux de dressage (2), de préférence les trois derniers rouleaux de dressage (2) sont disposés directement les uns derrière les autres sans entremise d'autres rouleaux.

21. Dispositif selon la revendication 20, **caractérisé en ce que** les quatre rouleaux de dressage (2) sont disposés directement les uns derrière les autres sans entremise d'autres rouleaux.

22. Dispositif selon une des revendications 18 à 21, **caractérisé en ce que** la distance entre au moins deux rouleaux de dressage (2) dans le sens de circulation de la bande (R) est réglable de manière variable.

23. Dispositif selon la revendication 22, **caractérisé en ce que** la position d'au moins un rouleau de dressage (2), de préférence de tous les rouleaux de dressage (2) est réglable dans le sens de circulation de la bande (R).

24. Dispositif selon une des revendications 18 à 23, **caractérisé en ce qu'**au moins en amont et/ou en aval d'un rouleau de dressage (2) est situé un rouleau d'inversion adjacent (4, 4a, 4b), le rouleau d'inversion ou les rouleaux d'inversion (4, 4a, 4b) ayant de préférence au moins trois fois le diamètre, très préférentiellement au moins dix fois le diamètre du rouleau de dressage.

25. Procédé selon la revendication 24, **caractérisé en ce que** le rouleau d'inversion situé en amont (4, 4a) et/ou le rouleau d'inversion situé en aval (4, 4b) présentent un contour de rouleau concave ou convexe.

26. Dispositif selon la revendication 24 ou 25, **caractérisé en ce que** le rouleau d'inversion situé en amont (4, 4a) et/ou le rouleau d'inversion situé en aval (4, 4b) sont pourvus d'une courbure dans le sens horizontal et/ou dans le sens vertical.

27. Dispositif selon une des revendications 18 à 26, **caractérisé en ce que** le premier rouleau de dressage (2) est un rouleau de serrage ou d'inversion, de préférence un rouleau de serrage ou rouleau d'inversion à contour variable qui est encerclé par la bande métallique, par exemple sur au moins 120°.

28. Dispositif selon une des revendications 18 à 27, **caractérisé en ce que** les rouleaux de dressage (2) peuvent être approchés au moyen de commandes de positionnement, par exemple d'éléments de levage de broche.

29. Dispositif selon une des revendications 18 à 28, **caractérisé en ce que** certains rouleaux de dressage pouvant être approchés en position (2) ou plusieurs rouleaux de dressage pouvant respectivement être approchés en position (2) sont en outre pourvus en commun d'un système d'approche rapide.
